# FASCICULE DE BREVET EUROPEEN

(11) **EP 2 721 216 B1**
(45) Date de publication et mention de la délivrance du brevet: **04.10.2017**
(21) Numéro de dépôt: 12731037.3
(22) Date de dépôt: 22.05.2012
(51) Int. Cl.: E01C 9/08

(54) **REVÊTEMENT DE SURFACE POUR LE PASSAGE NOTAMMENT DE VEHICULES**
OBERFLÄCHENABDECKUNG, INSBESONDERE ZUR DURCHFAHRT VON FAHRZEUGEN
SURFACE COVERING ESPECIALLY FOR THE PASSAGE OF VEHICLES

(30) Priorité: 17.06.2011 FR 1155299
(43) Date de publication de la demande: 23.04.2014
(73) Titulaire: Musthane, 59780 Willems (FR)
(72) Inventeur: ROSIER, Reza, B-7511 Dottignies (BE)
(74) Mandataire: Balesta, Pierre
(86) Numéro de dépôt international: PCT/FR2012/051137
(87) Numéro de publication internationale: WO 2012/172229

(56) Documents cités:
- EP-A1- 0 617 160
- CN-U- 201 924 253
- CN-Y- 201 169 734
- FR-A1- 2 776 308
- US-A1- 2006 222 804

## Description

### Domaine technique

L'objet de la présente invention se situe dans le domaine des revêtements de surface ; l'objet de la présente invention se situe plus précisément dans le domaine des revêtements de surface pour le passage notamment d'un ou plusieurs véhicules sur une surface accidentée telle que par exemple un sol accidenté, boueux, marécageux ou encore sableux.

L'objet de la présente invention trouve des applications avantageuses dans le domaine des moyens de circulation tels que des tapis ou des revêtements de surface configurés pour favoriser la circulation de véhicules.

L'objet de la présente invention trouve une application particulièrement avantageuse dans le domaine militaire ou humanitaire en permettant la circulation de véhicules motorisés lorsque de tels véhicules doivent franchir des barrières naturelles telles que par exemple des sols accidentés, des sols boueux, des sols marécageux ou encore des sols sableux.

L'objet de la présente invention trouve également une application particulièrement avantageuse dans le domaine aéroportuaire en favorisant le déplacement au sol d'un avion qui est embourbé, ou en permettant l'atterrissage d'un hélicoptère sur un terrain accidenté, meuble ou générateur de poussière dont les particules soulevées par l'approche du véhicule risqueraient d'endommager les pales de l'hélicoptère.

Par surface au sens de la présente invention, il faut comprendre dans toute la présente description qui suit tout type de surface (sol, route, chemin, terrain, champs, plage, etc.) sur laquelle il est possible de circuler par exemple à pied ou en véhicule, qu'il s'agisse d'un véhicule motorisé (voiture, 4x4, Quad, poids lourd, engin militaire, moto, avion, hélicoptère etc.) ou non.

### Etat de la technique

Il est connu, notamment dans les opérations militaires ou dans des situations de type raids aventures en 4x4, que des véhicules motorisés doivent franchir des obstacles naturels tels que par exemple des marécages, des sols glissants, ou encore des sols accidentés présentant des aspérités du type rochers, pierres, etc.

De telles surfaces accidentées sont parfois difficiles, voire impossibles, à franchir.

Pour favoriser le franchissement de tels obstacles, certains types de véhicules comportent, à l'avant et/ou à l'arrière, des moyens du type treuils embarqués fixés sur le châssis avant et/ou arrière.

On comprend toutefois que ce genre de solutions est adapté uniquement pour le passage d'un véhicule à la fois.

De plus, l'utilisation d'un treuil pour franchir un obstacle relève bien souvent d'une opération aventureuse et hasardeuse.

Afin de permettre le passage d'un ou plusieurs véhicules, il est connu dans l'état de la technique des moyens plus appropriés consistant en un revêtement de surface, ou tapis, configuré pour améliorer la portance de la surface à franchir lorsque ledit revêtement couvre cette dite surface.

Le document FR-2.866.908 apporte une solution pertinente à ce type de problématique en proposant un revêtement de surface provisoire pour la circulation d'engins ; dans ce document, le revêtement de surface est constitué de lames parallèles et articulées entre elles par des moyens de liaison intercalaires solidaires.

Toujours pour faire face à cette même problématique, le document US-4.488.833 apporte un enseignement équivalent en proposant un revêtement de surface pour le passage de véhicules du type engins militaires.

La contribution technique de l'enseignement de ces documents porte essentiellement sur le déploiement des lames entre elles pour former le revêtement.

Les solutions proposées dans ces documents, bien qu'intéressantes en termes de solidité et de stockage, sont longues et difficiles à mettre en oeuvre, notamment lorsque les personnes intervenant pour cette mise en oeuvre doivent agir dans des conditions extrêmes.

La demanderesse observe notamment que les éléments structurels constitutifs de ce type de solutions impliquent un volume d'encombrement et une masse importante.

La demanderesse observe en outre que, généralement, il est nécessaire d'utiliser un outillage spécifique pour installer de tels revêtements et joindre les lames entre elles.

D'autres solutions existent, et permettent de résoudre au moins partiellement les problèmes précités. On retrouve de telles solutions notamment dans les documents GB-1.498.962 ou US-3.999.879.

Ces documents proposent l'utilisation de tapis dépliables comprenant des moyens pneumatiques, de tels tapis permettant le passage de véhicules sur des surfaces accidentées.

La demanderesse observe toutefois que ce type de solutions n'est pas résistant : pour des raisons évidentes de poids et de flottabilité, il peut s'avérer délicat de faire passer des engins militaires du type chars d'assaut sur de tels tapis pneumatiques.

La demanderesse observe par ailleurs que de telles solutions, dites pneumatiques, nécessitent un gonflage préalable, ce qui est contraignant et long.

La demanderesse observe enfin que, de façon prévisible, en cas de crevaison, le passage de véhicules est rendu quasi-impossible ; une telle crevaison peut être à l'origine d'accidents dangereux.

Les documents FR 2776308 A et US 2006/222804 décrivent des revêtements de surface provisoires comportant un support textile avec des barres de rigidification. En tout état de cause, les solutions envisagées dans les différents documents de l'état de la technique ne sont pas pleinement satisfaisantes notamment en termes de solidité, de coût et de mise en oeuvre. La demanderesse soumet notamment que les différentes solutions envisagées dans l'ensemble des documents cités ci-dessus ne sont pas pleinement satisfaisantes en terme de rapidité de déploiement, de stockage, de performances, et de résistance.

### Objet et résumé de la présente invention

L'objet de la présente invention est d'apporter une solution simple et efficace aux problèmes précités, l'objet de la présente invention résolvant également les problèmes liés aux coûts de réalisation et à la fabrication.

Un des problèmes techniques que résout l'objet de la présente invention consiste donc à proposer une solution visant à permettre le passage de véhicules du type par exemple véhicules motorisés sur une surface telle que par exemple un sol accidenté, marécageux, boueux, sableux.

A cet effet, l'objet de la présente invention porte sur un revêtement de surface, ou tapis, pour le passage notamment d'au moins un véhicule sur une surface de type par exemple un sol accidenté, boueux, marécageux ou sableux.

Bien évidemment, on comprend ici que le revêtement de surface selon la présente invention permet également le passage de tout autre type d'objet ou d'individu sur tout autre type de surface que ceux énoncés ci-dessus. On comprend également que le terme « passage » inclut également l'atterrissage ou tout autre type de déplacement de tout type de véhicule.

Avantageusement, le revêtement de surface selon la présente invention comporte un support textile double pli selon la revendication 1 présentant :
- d'une part, deux faces couvertes chacune d'au moins une couche en polymère, et,
- d'autre part, une pluralité de poches tubulaires traversantes s'étendant sensiblement transversalement dans l'épaisseur du support entre les deux couches et obtenues lors de l'assemblage des deux couches entre elles.

Ainsi, grâce à la présence de telles poches tubulaires, il est possible d'insérer, dans chaque poche tubulaire, une barre de rigidification en sorte de permettre notamment l'augmentation de la motricité et de la portance de la surface lorsque le revêtement de surface est positionné sur la surface.

Par support textile double pli, il faut comprendre tout support textile comportant au moins deux couches de textile, sans que les deux couches ne soient nécessairement liées l'une à l'autre, au cours, par exemple, d'une opération de tissage. On comprend donc qu'un tel support textile double pli présente quatre faces distinctes, une face du premier pli pouvant être localement liée à une face du second pli.

De manière avantageuse, les deux faces des deux plis du support textile double pli sont couvertes d'au moins une couche en polymère.

La fixation de la couche de polymère sur les quatre faces du support textile double pli peut être réalisée, par exemple et de manière non limitative, par un procédé d'adhérisation (par exemple une enduction par extrusion, par calandrage, par vulcanisation...).

Avec une telle configuration, et donc une telle augmentation de la motricité et de la portance, il est possible pour les véhicules, et même pour des véhicules lourds du type chars d'assaut ou avions, de franchir des barrières naturelles telles que des surfaces accidentées comme celles décrites ci-dessus.

Avantageusement, le revêtement de surface comporte plusieurs couches en polymère.

Avantageusement, chaque poche tubulaire présente un diamètre sensiblement compris entre de l'ordre de 10 à 40 millimètres, de préférence sensiblement égale à 25 millimètres.

Les poches tubulaires du revêtement peuvent présenter des diamètres différents les uns des autres, sans que l'on sorte du cadre de la présente invention.

Avantageusement, chaque couche en polymère présente une épaisseur comprise sensiblement entre de l'ordre de 0.5 à 3 millimètres ; cette épaisseur est de préférence sensiblement égale à 1.5 millimètres. Une épaisseur différente peut être déposée sur chacune des faces couvertes sans que l'on sorte du cadre de la présente invention.

Avec un tel intervalle de valeurs pour l'épaisseur de la couche de polymère, la demanderesse observe notamment les performances suivantes : une bonne résistance à l'abrasion lors de l'utilisation du revêtement de surface sur un sol présentant des objets tranchant (cailloux, etc.), et une bonne résistance aux rayons ultra-violets, aux hydrocarbures, à l'ozone, et autres agressions extérieures.

De manière avantageuse, le polymère est un élastomère.

L'utilisation de l'élastomère pour recouvrir les faces du revêtement lui confère des propriétés d'allongement à la rupture ou d'adhérence analogues à celles du caoutchouc naturel.

L'élastomère peut, par exemple et de manière non limitative, être fixé sur les faces du revêtement par un procédé d'adhérisation (par exemple une enduction par extrusion, par calandrage, par vulcanisation...).

Selon une variante, on prévoit la présence de PVC sur les faces du revêtement.

En outre, selon une variante, on conçoit un revêtement dont les faces sont couvertes par différents matériaux présentant des propriétés d'allongement à la rupture et d'adhérence intéressantes.

Avantageusement, le polymère utilisé pour chacune des couches présente une dureté sensiblement comprise entre de l'ordre de 25 à 90 Shore A ; de préférence, cette dureté est sensiblement égale à 80 Shore A.

Cette dureté permet au revêtement d'offrir un bon coefficient d'adhérence entre les pneumatiques du véhicule et le revêtement de surface.

De manière avantageuse, chaque couche présente une dureté différente, afin de répondre au mieux aux exigences d'adhérence du véhicule, d'une part, et de résistance aux frottements sur la surface, d'autre part.

Avantageusement, chaque poche tubulaire est obtenue lors de la vulcanisation des deux couches entre elles. Bien évidemment, on comprend ici que d'autres procédés équivalents peuvent permettre l'obtention de telles poches tubulaires lors de la fabrication du revêtement.

Avantageusement, la face extérieure d'au moins une des deux couches, de préférence les deux, présente une empreinte réalisée directement dans le polymère pour améliorer la motricité du revêtement. La demanderesse observe que le procédé de vulcanisation permet aisément de marquer tout type d'empreinte antidérapante améliorant l'adhérence des véhicules.

Avantageusement, la face extérieure d'au moins une des deux couches, de préférence les deux, présente une bande de centrage qui est prévue pour visualiser l'axe central du revêtement et favoriser la conduite du véhicule sur le revêtement de surface.

Avantageusement, les poches tubulaires successives sont espacées les unes des autres d'une distance de séparation sensiblement comprise entre de l'ordre de 80 à 300 millimètres ; de préférence, cette distance de séparation est sensiblement égale à 150 millimètres.

De préférence, la distance de séparation des poches tubulaires varie sur les différentes parties du revêtement.

Cette distance de séparation permet au revêtement, d'une part de conserver une bonne souplesse longitudinale pour que le revêtement soit déroulable, et d'autre part d'avoir une bonne rigidité dans le sens transversal avec l'insertion de barres dans les poches.

Avantageusement, dans un mode de réalisation préféré, chaque barre de rigidification est constituée dans un matériau composite. Bien évidemment, on comprend ici que tout autre type de matériau équivalent en termes de propriétés mécaniques peut être utilisé pour remplacer le matériau composite utilisé ici pour les barres de rigidification.

Le module de flexion de ces barres de rigidification est sensiblement compris entre de l'ordre de 40 GPa à 250 GPa ; de préférence, ce module de flexion est sensiblement égal à 110 GPa.

Ce module de flexion permet au revêtement d'offrir une très bonne raideur transversale et donc une bonne portance dans les sols meubles, ou encore d'être utilisable sur des sols présentant des trous.

Avantageusement, les poches tubulaires sont sensiblement parallèles les unes aux autres.

Avantageusement, le support textile double pli est noyé dans le polymère lors de la vulcanisation pour renforcer le revêtement. De préférence, le support textile a une résistance en traction sensiblement comprise entre de l'ordre de 300 à 2000 daN/5cm, de préférence sensiblement égale à 1200 daN/cm.

Cette résistance en traction permet d'offrir au revêtement une grande résistance mécanique en traction, en déchirure et en poinçonnement.

Avantageusement, le revêtement de surface comporte des moyens d'ancrages configurés pour permettre l'ancrage du revêtement de surface avec un élément d'attache rigide tel que par exemple un pieu métallique enfoncé dans la surface. De tels moyens d'ancrage permettent ainsi de rendre stable le revêtement de surface lorsque celui-ci est utilisé notamment sur une surface mobile telle qu'un sol marécageux.

Avantageusement, dans une variante de réalisation préférée, les moyens d'ancrage consistent en au moins un insert métallique positionné sur le pourtour du revêtement de surface.

Avantageusement, le revêtement de surface comporte des moyens de préhension, tels que par exemple des poignées, positionnés sur le pourtour du revêtement de surface.

Corrélativement, l'objet de la présente invention porte également sur l'utilisation d'un revêtement de surface, tel que décrit ci-dessus, pour permettre le passage d'au moins un véhicule de type véhicule motorisé sur une surface de type par exemple sol accidenté, boueux, marécageux ou sableux.

Ainsi, l'objet de la présente invention par ses différents aspects fonctionnels et ses caractéristiques avantageuses pallie les différents inconvénients relevés dans l'état de la technique en permettant notamment le stockage et le déploiement aisé d'un revêtement de surface pour le passage d'un ou plusieurs individus ou un ou plusieurs véhicules motorisés sur une surface accidentée de type par exemple sol accidenté, boueux, marécageux.

### Brève description des figures

D'autres caractéristiques et avantages de la présente invention ressortiront de la description ci-dessous en référence aux figures **1a** - **1b** à figures **4a - 4c** annexées qui en illustrent un exemple de réalisation dépourvu de tout caractère limitatif et sur lequel :
- Les figures **1a** et **1b** représentent respectivement de façon schématique une vue de dessus et une vue en coupe d'un revêtement de surface selon un mode de réalisation particulier de la présente invention ;
- Les figures **2a** et **2b** représentent chacune une vue schématique en perspective d'un revêtement de surface conforme aux figures **1a** et **1b**;
- La figure **3** représente, de façon schématique, une illustration d'une utilisation d'un revêtement de surface conforme au mode de réalisation particulier des figures **1a** et **1b** **;**
- Les figures **4a, 4b, 4c** représentent diverses empreintes du revêtement de surface selon des variantes de réalisation préférées de la présente invention.

### Description détaillée d'un exemple de réalisation de la présente invention

Un revêtement de surface conforme à un exemple de réalisation particulier de la présente invention va maintenant être décrit dans ce qui suit en référence conjointement aux figures **1a** à **4c****.**

Permettre la fabrication d'un revêtement de surface alliant notamment les caractéristiques de souplesse et de rigidité nécessaires pour favoriser le passage par un véhicule (ou un individu) d'un obstacle naturel tel que décrit précédemment est un des objectifs de la présente invention.

A cet effet, l'objet de la présente invention porte sur un revêtement de surface **100** spécifique représenté en vue de dessus en figure **1a** et en vue en perspective en figure **2a****.**

Dans l'exemple décrit ici, et comme illustré en figure **3****,** le revêtement de surface **100** selon la présente invention permet le passage d'un véhicule **V** de type 4x4 sur une surface **S** de type sol marécageux.

On comprend ici que cet exemple de réalisation n'a pas un caractère limitatif : le revêtement de surface **100** selon la présente invention convient pour tout autre type de véhicule équivalent : chars d'assaut, poids lourds, convois humanitaire, 4x4, avions, hélicoptères, etc., et tout autre type de surface de nature accidentée (ou non) : sol marécageux, boueux, caillouteux, etc.

Dans l'exemple décrit ici, et comme illustré notamment en figure **1b**, le revêtement de surface **100** selon la présente invention comporte un support textile **10** double pli présentant de façon avantageuse une résistance en traction sensiblement égale à 1200 daN/cm.

Par support textile double pli, il est entendu tout support textile comportant au moins deux supports textiles simple pli, sans que les deux supports textiles ne soient nécessairement liés l'un à l'autre, au cours, par exemple, d'une opération de tissage. Un tel support textile double pli présente donc quatre faces distinctes : deux faces disposées à l'intérieur du support textile, et deux faces disposées vers l'extérieur. Les deux faces disposées à l'intérieur du support textile double pli peuvent, par ailleurs, être localement liées.

Tout type de textile répondant à ces propriétés peut être envisagé dans le cadre de la présente invention.

Dans l'exemple décrit ici, le support textile **10** selon la présente invention présente deux faces couvertes chacune d'une couche **11A** et **11B** constituée dans un matériau en élastomère dont la dureté est sensiblement égale à 80 Shore A.

Dans l'exemple représenté en référence à la figure **1b**, les deux faces extérieures du support textile sont couvertes d'une couche **(11A, 11B)** constituée dans un matériau en élastomère ; en outre, et tel que représenté sur la figure **1b**, les deux faces intérieures du support textile sont également couvertes d'une couche (non référencée) constituée dans un matériau en élastomère. Tel que détaillé dans la suite de la description, la présence des couches de matériau en élastomère sur les deux faces intérieures du support textile double pli permettent, par l'assemblage des deux plis, la formation d'une pluralité de poches tubulaires.

On pourrait également concevoir, sans sortir du cadre de la présente invention, un support textile dont seules les faces intérieures seraient couvertes d'une couche constituée dans un matériau élastomère, ou dans tout autre matériau doué de propriétés d'allongement à la rupture ou d'adhérence analogues à celles du caoutchouc naturel, ce matériau pouvant être, par exemple et de manière non limitative, un polymère (tel que, par exemple, du PVC, Nitrile (NBR), SBR...).

De manière analogue, et sans sortir du cadre de la présente invention, on pourrait également concevoir un support textile double pli dont au moins deux faces sont couvertes d'une couche constituée dans un matériau polymère.

La demanderesse soumet qu'il n'existe à ce jour aucun revêtement de surface comprenant un tel matériau.

A titre de perfectionnement, il est également possible de prévoir une superposition de plusieurs couches en élastomère ou de tout autre type de matériau répondant aux exigences de résistance et d'adhérence requises par la présente invention.

Dans l'exemple décrit ici, et comme illustré en figure **1b** et **2b****,** chaque couche **11A** et **11B** en élastomère présente une épaisseur **e** sensiblement égale à de l'ordre de 1.5 millimètres. Cette épaisseur **e** relativement fine permet d'obtenir, de façon surprenante, un très bon coefficient de résistance pour le revêtement **100** dans sa structure générale, ceci est permis notamment grâce à l'adjonction de barres de rigidification **20** qui sont décrites dans la suite de la présente description détaillée.

Dans l'exemple de réalisation décrit ici, le support textile **10** est noyé entre les deux couches en élastomère **11A** et **11B,** de préférence lors de la vulcanisation des deux couches entre elles. Ce support textile **10** vient dans ce cas renforcer la structure générale du revêtement **100.**

Dans l'exemple décrit ici, et comme illustré notamment en figures **1b** et **2b****,** le support textile **10** selon la présente invention présente une pluralité de poches tubulaires **12** traversantes qui sont parallèles les unes aux autres, chaque poche **12** s'étendant sensiblement transversalement dans l'épaisseur du support **10** entre les deux couches **11A** et **11B.**

Dans l'exemple décrit ici, le diamètre **d2** de chaque poche **12** est sensiblement égale à de l'ordre de 1 à 5 millimètres.

Dans une autre variante, on conçoit un revêtement de surface dont les diamètres des poches ne sont pas identiques, afin de conférer au revêtement de surface des propriétés variables sur ses différentes parties.

De préférence, chaque poche tubulaire **12** est obtenue lors de la vulcanisation des deux couches **11A** et **11B** entre elles. Bien évidemment, on comprend ici que d'autres procédés de fabrication équivalents pour l'obtention des poches **12** peuvent être envisagés dans le cadre de la présente invention.

On comprend également que, lors de l'assemblage des deux couches constituées dans un matériau en élastomère disposées sur les deux faces intérieures du support textile double pli, les poches tubulaires **12** sont formées en ménageant des zones du support textile double pli sur lesquelles les deux plis du support textile double pli ne sont pas liés l'un à l'autre.
Dans l'exemple de réalisation décrit ici, les poches tubulaires **12** successives sont espacées les unes des autres d'une distance de séparation **d1** sensiblement égale à 150 millimètres.

Cette distance **d1** assure une bonne souplesse : elle permet l'enroulement du revêtement **100** sur lui-même, et une bonne résistance.

Ces poches **12** sont prévues, comme illustré en figure **2b****,** pour l'insertion dans chaque poche tubulaire **12** d'une barre de rigidification **20** constituée dans un matériau composite, ceci permettant l'augmentation de façon significative de la motricité et de la portance de la surface **S** lorsque le revêtement de surface **100** est positionné sur la surface **S.**

Dans l'exemple de réalisation décrit ici, le matériau composite présente un module de flexion sensiblement égale à 110 GPa.

Dans l'exemple de réalisation décrit ici, et comme illustré dans les figures **4a** à **4c****,** la face extérieure des deux couches **11A** et **11B** présente une empreinte **13** réalisée directement dans l'élastomère pour améliorer la motricité du revêtement de surface **100.** L'empreinte **13** peut prendre différentes formes qui sont illustrées à titre non limitatif dans ces figures **4a** à **4c****.**

Comme illustré notamment en figure **1a** ou **2a****,** le revêtement de surface **100** comporte une bande de centrage **50** qui permet de renforcer la rigidité du revêtement, et qui permet en outre de visualiser l'axe central du revêtement, ceci étant utile notamment pour le conducteur du véhicule **V** qui doit maintenir l'équilibre parfois instable de son véhicule en roulant bien au milieu du revêtement.

Un des objectifs est de permettre une mise en place rapide et facile du revêtement de surface **100.** Outre les propriétés de souplesse qui autorisent un déploiement rapide du revêtement **100** et de rigidité qui permettent le passage de véhicule **V,** dans l'exemple de réalisation décrit ici, le revêtement de surface **100** comporte des moyens d'ancrage **30** consistant en une pluralité d'inserts métalliques **31** positionnés sur le pourtour du revêtement de surface **100** pour permettre l'ancrage dudit revêtement **100** avec un élément tel qu'un pieu métallique **P** enfoncé dans la surface **S.**

Ainsi, comme illustré en figure **3****,** avant de faire passer le véhicule **V** sur la surface **S,** l'opérateur déploie le revêtement **100** (qui est préalablement enroulé sur lui-même), et attache le revêtement **100** au sol **S** en insérant les pieux métalliques **P** dans les différents inserts **31** plantés dans le sol **S.** Ceci permet de stabiliser le revêtement **100** par rapport à un sol **S** qui est souvent meuble.

Dans l'exemple décrit ici, pour améliorer le déploiement, le transport et la préhension du revêtement **100,** le revêtement de surface **100** selon la présente invention comporte sur son pourtour des moyens de préhension **40** tels que des poignées.

La solution apportée par la présente invention permet de disposer d'un revêtement de surface d'un nouveau genre, un tel revêtement étant maniable, simple à mettre en oeuvre, léger, et peu encombrant.

Il doit être observé que cette description détaillée porte sur un exemple de réalisation particulier de la présente invention, mais qu'en aucun cas cette description ne revêt un quelconque caractère limitatif à l'objet de l'invention ; bien au contraire, elle a pour objectif d'ôter toute éventuelle imprécision ou toute mauvaise interprétation des revendications qui suivent.

En particulier, selon une variante de l'invention, on conçoit un revêtement de surface dont les faces couvertes sont recouvertes de couches constituées dans des matériaux différents, dont les barres de rigidifications présentent des propriétés et des dimensions différentes, dont les distances séparant les poches tubulaires ne sont pas identiques sur la totalité du revêtement.

## Revendications

1. Revêtement de surface (100) pour le passage notamment d'au moins un véhicule (V) sur une surface (S) de type par exemple sol accidenté, boueux, marécageux ou sableux, **caractérisé en ce qu'**il comporte un support textile (10) double pli présentant : a) deux faces couvertes chacune d'au moins une couche (11A, 11B) en polymère, et b) une pluralité de poches tubulaires (12) traversantes s'étendant sensiblement transversalement dans l'épaisseur du support (10) entre les deux couches (11A, 11B) et obtenues lors de l'assemblage des deux couches (11A, 11B) entre elles,
pour l'insertion dans chaque poche tubulaire (12) d'une barre de rigidification (20) en sorte de permettre notamment l'augmentation de la motricité et de la portance de la surface (S) lorsque le revêtement de surface (100) est positionné sur ladite surface (S).

2. Revêtement de surface (100) selon la revendication **1, caractérisé en ce que** les deux faces de ses deux plis sont couvertes d'au moins une couche en polymère.

3. Revêtement de surface (100) selon la revendication **1** ou **2, caractérisé en ce que** le polymère est un élastomère.

4. Revêtement de surface (100) selon l'une quelconque des revendications **1** à **3, caractérisé en ce que** chaque couche (11A, 11B) en polymère présente une épaisseur (e) comprise sensiblement entre de l'ordre de 0.5 à 3 millimètres, de préférence sensiblement égale à 1.5 millimètres.

5. Revêtement de surface (100) selon l'une quelconque des revendications **1 à 4, caractérisé en ce que** le polymère présente une dureté sensiblement comprise entre de l'ordre de 25 à 90 Shore A, de préférence sensiblement égale à 80 Shore A.

6. Revêtement de surface (100) selon l'une quelconque des revendications **1 à 5, caractérisé en ce que** l'assemblage des deux couches (11A, 11B) entre elles est réalisé par vulcanisation.

7. Revêtement de surface (100) selon l'une quelconque des revendications **1 à 6, caractérisé en ce que** la face extérieure d'au moins une des deux couches (11A, 11B) présente une empreinte (13) réalisée directement dans le polymère pour améliorer la motricité dudit revêtement de surface (100).

8. Revêtement de surface (100) selon l'une quelconque des revendications **1 à 7, caractérisé en ce que** les poches tubulaires (12) successives sont espacées les unes des autres d'une distance de séparation (d1) sensiblement comprise entre de l'ordre de 80 à 300 millimètres, de préférence sensiblement égale à 150 millimètres.

9. Revêtement de surface (100) selon l'une quelconque des revendications **1 à 8, caractérisé en ce qu'**il comporte des moyens d'ancrage (30) configurés pour permettre l'ancrage dudit revêtement de surface (100) avec un élément d'attache (P) rigide tel que par exemple un pieu métallique (P) enfoncé dans la surface (S).

10. Revêtement de surface (100) selon la revendication **9, caractérisé en ce que** les moyens d'ancrage (30) consistent en au moins un insert métallique (31) positionné sur le pourtour du revêtement de surface (100).

11. Revêtement de surface (100) selon l'une quelconque des revendications **1 à 10, caractérisé en ce qu'**il comporte des moyens de préhension (40), tels que par exemple des poignées, positionnés sur le pourtour du revêtement de surface (100).

12. Revêtement de surface (100) selon l'une quelconque des revendications **1 à 11,** avec des barres de rigidification (20) insérées dans les poches tubulaires, **caractérisé en ce que** chaque barre de rigidification (20) présente un module de flexion sensiblement compris entre de l'ordre de 40 GPa à 250 GPa, de préférence sensiblement égale à 110 GPa.

13. Revêtement de surface (100) selon l'une quelconque des revendications **1 à 12, caractérisé en ce que** le support textile double pli est noyé dans les deux couches en polymère (11A, 11B), de préférence lors de la vulcanisation.

14. Revêtement de surface (100) selon l'une quelconque des revendications **1 à 13, caractérisé en ce que** le support textile double pli présente une résistance en traction sensiblement comprise entre de l'ordre de 300 à 2000 daN/5cm, de préférence sensiblement égale à 1200 daN/cm.

15. Utilisation d'un revêtement de surface (100) selon l'une quelconque des revendications **1 à 14** pour permettre le passage d'au moins un véhicule (V) de type véhicule motorisé sur une surface (S) de type par exemple sol accidenté, boueux, marécageux ou sableux.

## Patentansprüche

1. Oberflächenauflage (100) für die Überfahrt insbesondere mindestens eines Fahrzeugs (V) auf einer Oberfläche (S) beispielsweise des Typs unebener, schlammiger, sumpfiger oder sandiger Boden, **dadurch gekennzeichnet, dass** sie einen doppellagigen Textilträger (10) aufweist, umfassend: a) zwei Seiten, die jeweils mit mindestens einer Polymerschicht (11A, 11B) überzogen sind, und b) eine Vielzahl von durchgehenden röhrenförmigen Taschen (12), die sich im Wesentlichen quer in der Dicke des Trägers (10) zwischen den beiden Schichten (11A, 11B) erstrecken und bei der Zusammenfügung der beiden Schichten (11A, 11B) miteinander erhalten werden,
um in jede röhrenförmige Tasche (12) einen Versteifungsstab (20) einzusetzen, um insbesondere die Verbesserung des Traktionsverhaltens und der Tragfähigkeit der Oberfläche (S) zu ermöglichen, wenn die Oberflächenauflage (100) auf die Oberfläche (S) aufgebracht ist.

2. Oberflächenauflage (100) nach Anspruch 1, **dadurch gekennzeichnet, dass** die beiden Seiten der beiden Lagen des doppellagigen Textilträgers mit mindestens einer Polymerschicht überzogen sind.

3. Oberflächenauflage (100) nach Anspruch 1 oder 2, **dadurch gekennzeichnet, dass** das Polymer ein Elastomer ist.

4. Oberflächenauflage (100) nach einem der Ansprüche 1 bis 3, **dadurch gekennzeichnet, dass** jede Polymerschicht (11A, 11B) eine Dicke (e) im Wesentlichen zwischen ungefähr 0,5 und 3 Millimeter, vorzugsweise im Wesentlichen gleich 1,5 Millimeter aufweist.

5. Oberflächenauflage (100) nach einem der Ansprüche 1 bis 4, **dadurch gekennzeichnet, dass** das Polymer eine Härte im Wesentlichen zwischen ungefähr 25 und 90 Shore A, vorzugweise im Wesentlichen gleich 80 Shore A, aufweist.

6. Oberflächenauflage (100) nach einem der Ansprüche 1 bis 5, **dadurch gekennzeichnet, dass** die Zusammenfügung der beiden Schichten (11A, 11B) miteinander durch Vulkanisieren erfolgt.

7. Oberflächenauflage (100) nach einem der Ansprüche 1 bis 6, **dadurch gekennzeichnet, dass** die Außenseite mindestens einer der beide Schichten (11A, 11B) einen Abdruck (13) aufweist, der direkt im Polymer verwirklicht ist, um das Traktionsverhalten der Oberflächenauflage (100) zu verbessern.

8. Oberflächenauflage (100) nach einem der Ansprüche 1 bis 7, **dadurch gekennzeichnet, dass** die aufeinanderfolgenden röhrenförmigen Taschen (12) voneinander um einen Trennabstand (d1) im Wesentlichen zwischen ungefähr 80 und 300 Millimeter, vorzugsweise im Wesentlichen gleich 150 Millimeter, beabstandet sind.

9. Oberflächenauflage (100) nach einem der Ansprüche 1 bis 8, **dadurch gekennzeichnet, dass** sie Verankerungsmittel (30) umfasst, die dazu vorgesehen sind, die Verankerung der Oberflächenauflage (100) mit einem starren Befestigungselement (P), wie beispielsweise einem metallischen Pfahl (P), der in die Oberfläche (S) eingesetzt ist, zu ermöglichen.

10. Oberflächenauflage (100) nach Anspruch 9, **dadurch gekennzeichnet, dass** die Verankerungsmittel (30) in mindestens einem metallischen Einsatz (31) bestehen, der auf dem Umfang der Oberflächenauflage (100) positioniert ist.

11. Oberflächenauflage (100) nach einem der Ansprüche 1 bis 10, **dadurch gekennzeichnet, dass** sie Greifmittel (40), wie beispielsweise Griffe, umfasst, die auf dem Umfang der Oberflächenauflage (100) positioniert sind.

12. Oberflächenauflage (100) nach einem der Ansprüche 1 bis 11, mit Versteifungsstaben (20) in röhrenförmige Tasche (12) eingesetzten, **dadurch gekennzeichnet, dass** jeder Versteifungsstab (20) ein Biegemodul im Wesentlichen zwischen ungefähr 40 GPa und 250 GPa, vorzugsweise im Wesentlichen gleich 110 GPa, aufweist.

13. Oberflächenauflage (100) nach einem der Ansprüche 1 bis 12, **dadurch gekennzeichnet, dass** der doppellagige Textilträger in die beiden Polymerschichten (11A, 11B) vorzugsweise beim Vulkanisieren eingelassen wird.

14. Oberflächenauflage (100) nach einem der Ansprüche 1 bis 13, **dadurch gekennzeichnet, dass** der doppellagige Textilträger eine Zugfestigkeit im Wesentlichen zwischen ungefähr 300 und 2000 daN/5cm, vorzugsweise im Wesentlichen gleich 1200 daN/cm, aufweist.

15. Verwendung einer Oberflächenauflage (100) nach einem der Ansprüche 1 bis 14, um die Überfahrt mindestens eines Fahrzeugs (V) des Typs motorisiertes Fahrzeug auf einer Oberfläche (S) beispielsweise des Typs unebener, schlammiger, sumpfiger oder sandiger Boden zu ermöglichen.

## Claims

1. A surface covering (100) for enabling a surface (S), e.g. of the uneven, muddy, marshy, or sandy ground type, to be crossed, in particular by at least one vehicle (V), said surface covering being **characterized in that** it includes a double-ply textile core (10) having: a) two covered faces, each covered with at least one polymer layer (11A, 11B); and b) a plurality of through tubular pockets (12) extending substantially transversely through the thickness of the core (10) between the two layers (11A, 11B) and obtained while the two layers are assembled together, enabling respective stiffener bars (20) to be inserted into each tubular pocket (12) so as to make it possible, in particular, to increase the drivability and the load-bearing capacity of the surface (S) when the surface covering (100) is positioned on said surface (S).

2. A surface covering (100) according to claim 1, **characterized in that** each of the two faces of each of its two plies is covered with at least one polymer layer.

3. A surface covering (100) according to claim 1 or claim 2, **characterized in that** the polymer is an elastomer.

4. A surface covering (100) according to any one of claims 1 to 3, **characterized in that** each polymer layer (11A, 11B) has a thickness (e) lying substantially in the range 0.5 mm to 3 mm, and preferably substantially equal to 1.5 mm.

5. A surface covering (100) according to any one of claims 1 to 4, **characterized in that** the polymer has Shore A hardness lying substantially in the range 25 to 90, and preferably substantially equal to 80.

6. A surface covering (100) according to any one of claims 1 to 5, **characterized in that** each tubular pocket (12) is obtained while the two layers (11A, 11B) are being vulcanized together.

7. A surface covering (100) according to any one of claims 1 to 6, **characterized in that** the outside face of at least one of the two layers (11A, 11B) has a tread (13) formed directly in the polymer for the purpose of improving the drivability of the surface covering (100).

8. A surface covering (100) according to any one of claims 1 to 7, **characterized in that** the successive tubular pockets (12) are spaced apart by a separation distance (d₁) substantially lying in the range 80 mm to 300 mm, and preferably substantially equal to 150 mm.

9. A surface covering (100) according to any one of claims 1 to 8, **characterized in that** it includes anchor means (30) configured to enable said surface covering (100) to be anchored by means of a rigid fastening element (P) such as, for example, a metal peg (P) driven into the surface (S).

10. A surface covering (100) according to claim 9, **characterized in that** the anchor means (30) consist of at least one metal insert (31) positioned at the periphery of the surface covering (100).

11. A surface covering (100) according to any one of claims 1 to 10, **characterized in that** it includes graspable means (40), such as, for example, handles, positioned around the periphery of the surface covering (100).

12. A surface covering (100) according to any one of claims 1 to 11, with stiffener bars (20) inserted into tubular pockets (12), **characterized in that** each stiffener bar (20) has a bending modulus lying in the range 40 GPa to 250 GPa, and preferably substantially equal to 110 GPa.

13. A surface covering (100) according to any one of claims 1 to 12, **characterized in that** the double-ply textile core is embedded in the two polymer layers (11A, 11B), preferably during vulcanization.

14. A surface covering (100) according to any one of claims 1 to 13, **characterized in that** the double-ply textile core has tensile strength substantially lying in the range 300 daN/cm to 2000 daN/cm, and preferably substantially equal to 1200 daN/cm.

15. The use of a surface covering (100) according to any one of claims 1 to 14 for enabling at least one vehicle (V) of the motor vehicle type to cross a surface (S), e.g. of the uneven, muddy, marshy, or sandy ground type.
